# EUROPÄISCHE PATENTSCHRIFT

(11) **EP 2 061 630 B1**
(45) Veröffentlichungstag und Bekanntmachung des Hinweises auf die Patenterteilung: **24.04.2013**
(21) Anmeldenummer: 07801331.5
(22) Anmeldetag: 05.09.2007
(51) Int. Cl.: B42D 15/00, B42D 15/10

(54) **SICHERHEITS- UND/ODER WERTDOKUMENT MIT EINEM TYP II HALBLEITERKONTAKT SYSTEM**
SECURITY AND/OR VALUABLE DOCUMENT HAVING A TYPE II SEMICONDUCTOR CONTACT SYSTEM
DOCUMENT DE SÉCURITÉ ET / OU DE VALEUR POURVU D'UN SYSTÈME DE CONTACT À SEMI-CONDUCTEUR DE TYPE II

(30) Priorität: 08.09.2006 DE 102006043119
(43) Veröffentlichungstag der Anmeldung: 27.05.2009
(73) Patentinhaber: Bundesdruckerei GmbH, 10985 Berlin (DE)
(72) Erfinder: PFLUGHOEFFT, Malte, 13347 Berlin (DE)
(74) Vertreter: Jungblut, Bernhard Jakob
(86) Internationale Anmeldenummer: PCT/DE2007/001596
(87) Internationale Veröffentlichungsnummer: WO 2008/028477

(56) Entgegenhaltungen:
- WO-A-2005/035272
- WO-A-2006/029857
- WO-A1-02/053677
- US-A- 5 841 151
- US-A1- 2003 011 868

## Beschreibung

### Gebiet der Erfindung

Die Erfindung betrifft ein Sicherheits- und/oder Wertdokument mit einem Sicherheitsmerkmal, eine Tinte zur Herstellung des Sicherheitsmerkmals, ein Verfahren zur Herstellung eines solchen Sicherheits- und/oder Wertdokumentes, sowie ein Verfahren zur Verifizierung eines solchen Sicherheits- und/oder Wertdokumentes.

### Stand der Technik und Hintergrund der Erfindung

Aus der Praxis ist eine Vielzahl von Sicherheits- und/oder Wertdokumenten bekannt, welche Sicherheitsmerkmale mit lumineszierenden, insbesondere fluoreszierenden, Substanzen enthalten. Lumineszierende Substanzen sind solche Substanzen, die bei Anregung mit Licht hinreichender Energie, beispielsweise UV, fluoreszieren oder phosphoreszieren. Dabei handelt es sich um energetische Übergängsprozesse auf molekularer oder atomarer Ebene, deren Übergangsdipolmoment ungleich null (Fluoreszenz) oder gleich null (Phosphoreszenz) ist. Die Wellenlängen bzw. Energien der Fluoreszenz oder der Phosphoreszenz sind spezifisch für die jeweiligen Substanzen, da sie der Differenz der Energieniveaus der beiden Zustände entsprechen, zwischen denen eine Relaxation aus dem angeregten Zustand erfolgt, und liegen meist im sichtbaren Bereich. Fluoreszenz zeigt dabei typischerweise eine Abklingdauer von 10 ns und weniger, da es sich um einen dipolerlaubten Übergang handelt (Übergangsdipolmoment ungleich null), während Phosphoreszenz typischerweise Abklingdauern im Bereich ab 1.000 µs bis zu mehren Stunden aufweist, da es sich um dipolverbotene Übergänge handelt (Übergangsdipolmoment gleich null). Verbotene Übergänge haben eine vergleichsweise geringe Übergangswahrscheinlichkeit, was zu vergleichsweise langsamen Übergängen führt. Die physikalischen Hintergründe dieses Verhaltens sind beispielsweise der Literaturstelle P.W. Atkins, Physikalische Chemie, 2. Auflage, VCH, Weinheim, New York, Basel, Cambridge, Tokyo, 1996, Seiten 563 ff., näher ausgeführt.

Insbesondere Sicherheitsmerkmale mit fluoreszierenden Substanzen haben den Vorteil, dass mit einfachsten Mitteln eine Überprüfung möglich ist, bei zudem sehr kostengünstiger Herstellung. Wird ein solches Sicherheitsmerkmal beispielsweise unter eine UV-Lichtquelle gehalten, so leuchtet es auf und ist durch unmittelbare Inaugenscheinnahme ersichtlich.

Sicherheitsmerkmale mit fluoreszierenden Substanzen werden üblicherweise mittels Fluoreszenzfarben bzw. -Tinten hergestellt, beispielsweise im Wege des Druckes. Fluoreszenzfarben bzw. -Tinten sind im Handel sehr verbreitet und unschwer zu beschaffen. Daher fällt es auch unauthorisierten Personen leicht, sich eine geeignete Fluoreszenzfarbe bzw. -Tinte zu beschaffen und damit gefälschte Sicherheits- und/oder Wertdokumente mit einem fluoreszierenden Sicherheitsmerkmal herzustellen. WO02/53677 offenbart eine Tinte für Sicherheitsdokumente mit Fluoreszierenden Halbleiter-Nanokristallen.

Aus anderen technologischen Bereichen, insbesondere der Quantum Well Strukturen für Laserdioden und/oder sind sogenannte Gruppe II Halbleiterkontakte bekannt. Hierzu wird beispielsweise auf die Literaturstellen J. Am. Chem. Soc. 125:11466ff (2003), J. Appl. Phys. 87:1304ff (2000), Phys. Rev. B 36:3199ff (1987) und J. Am. Chem. Soc. 125:7100ff (2003) verwiesen. Aus der Literaturstelle US 5,841,151 sind verschiedene Gruppe II Halbleiterkontakte auf Basis von InAsₓP_{y} sowie InpGa_{q}AsₓP_{y} bekannt, wobei die beiden genannten Materialien miteinander direkt kontaktiert sind und wobei x und y einerseits sowie p und q andererseits sich jeweils stets zu 1 addieren. In dieser Literaturstelle sind auch Effekte auf die Wellenfunktionen von Löchern und Elektronen beschrieben, die mit der Anlegung eines Potentials an den Kontakt einhergehen. Weitere ähnliche Kontakte aus zwei verschiedenen Gruppe III/V Halbleitern sind beispielsweise aus der Literaturstelle US 6,734,464 bekannt. Der Literaturstelle L.S. Braginsky et al. "Kinetics of exciton photoluminescence in type-II semiconductor lattices", 2006, sind Abklingzeiten von Excitonen für das System GaAs/AlAs (undotiert) sowie deren Messung bekannt. Eine detaillierte Darstellung der Zusammenhänge der Bandstrukturen sowie Wellenfunktionen in Typ II Kontakten ist weiter unten angebracht.

Wünschenswert wäre es, ein Sicherheits- und/oder Wertdokument mit einem lumineszierenden Sicherheitsmerkmal zu schaffen, welches bei weiterhin einfacher Herstellung des Sicherheits- und/oder Wertdokumentes eine erhöhte Sicherheit vor Fälschung sowie verbesserte Detektierbarkeit von Fälschungen bietet.

### Technisches Problem der Erfindung

Der Erfindung liegt daher das technische Problem zu Grunde, ein Sicherheits- und/oder Wertdokument anzugeben, welches ein lumineszierendes Sicherheitsmerkmal aufweist, das eine erhöhte Fälschungssicherheit aufweist.

Grundzüge der Erfindung und bevorzugte Ausführungsformen.

Zur Lösung dieses technischen Problems lehrt die Erfindung ein Sicherheits- und/oder Wertdokument enthaltend ein Sicherheitsmerkmal mit einem Halbleiterteilbereich, welcher zumindest eine erste Halbleiterschicht und eine zweite Halbleiterschicht umfasst, welche miteinander kontaktiert sind und ein Typ II Halbleiterkontaktsystem bilden.

Die Erfindung beruht auf der Erkenntnis, dass Typ II Halbleiterkontakte auf Grund der besonderen Physik der Zusammenhänge Lumineszenz zeigen, deren Abklingdauer sich durch geeignete Auswahl und Berechnung der Materialien in Bereichen befindet, die zwischen jenen der klassischen Fluoreszenz und der Phosphoreszenz liegen. Typ II Halbleiterkontakte sind zwar in anderen technischen Bereichen, beispielsweise Quantum Well Strukturen für Laserdioden, durchaus gebräuchlich, hierbei spielt die Abklingdauer der Lumineszenz jedoch allenfalls eine untergeordnete Rolle.

Mit der Erfindung wird erreicht, dass ein erfindungsgemäßes Sicherheits- und/oder Wertdokument nach wie vor durch einfache Inaugenschiennahme verifiziert werden kann, dass es jedoch zusätzlich durch Messung der Abklingdauer der Lumineszenz ein zweites inhärentes.und verdecktes Sicherheitsmerkmal enthält, das ausgelesen und verifiziert werden kann. Es handelt es sich um ein verdecktes Sicherheitsmerkmal, da die Abklingdauer ausschließlich apparativ bestimmbar ist und nicht durch Inaugenscheinnahme erkennbar ist. Entspricht eine bei einem zu untersuchenden Sicherheits- und/oder Wertdokument gemessene Abklingdauer nicht einer Referenzabklingdauer für das echte Sicherheitsmerkmal, so kann das untersuchte Sicherheits- und/oder Wertdokument dadurch als Fälschung erkannt und verworfen bzw. eingezogen werden, und zwar ungeachtet der erkennbaren und ggf. messbaren Wellenlänge der Fluoreszenz bzw. Lumineszenz. Typ II Halbleiterkontakte sind nicht ohne weiteres im Handel erhältlich, zumal ein Fälscher auch eine geeignete Auswahl bzw. Berechnung der Halbleitermaterialen durchführen müßte, was zwar für einen Fachmann der Festkörperphysik einfach und geläufig ist, jedoch nicht zum Grundwissen in Fälscherkreisen gehört. Schließlich ist die Herstellung von Typ II Halbleiterkontakten aufwändig, wenn die hierfür benötigten Apparaturen, einschließlich Bedienpersonal, nicht ohne Weiteres zur Verfügung stehen.

Ein erfindungsgemäßes Sicherheitsmerkmal wird in der Regel so ausgebildet sein, dass der Halbleiterteilbereich oder die Halbleiterteilbereiche ein Muster bilden. Ein solches Muster kann ein für verschiedene Sicherheits- und/oder Wertdokumente gleiches Muster sein. Dann ist das Muster für eine Verifizierung eines Typs von Sicherheits- und/oder Wertdokument geeignet. Beispiele für solche Dokumententyp-spezifische laterale Muster sind: Siegel, Wappen, regelmäßige oder unregelmäßige Flächenmuster, wie Linienscharen oder Guillochen, 1D- und 2D-Barcodes. Hierbei kann es sich um sichtbare oder um unter normalem Licht nicht sichtbare Muster handeln, wobei die nicht sichtbaren Muster sich von den sichtbaren Mustern dadurch unterscheiden, dass die nicht sichtbaren Muster erst mittels technischer Hilfsmittel, wie UV-Quelle, sichtbar werden. Das Muster kann aber auch ein für verschiedene Sicherheits- und/oder Wertdokumente (des gleichen Dokumententyps) individuelles Muster sein, welches insbesondere für Identinformationen des Sicherheits- und/oder Wertdokumentes codiert ist. Für Individualmuster kommen beispielsweise die folgenden (mustermäßig codierten) Daten in Frage: alphanumerische Zeichenfolgen, wie beispielsweise Personendatensätze, Teile von Personendatensätze, wie Namen, Vornamen, Anschrift, Geburtsdatum, Geburtsort, und/oder Dokumentendaten, Teile von Dokumentendaten, wie Seriennummer, Ausgabestelle, Ausgabedatum, Ablaufdatum, sowie andere Daten, insbesondere digitale Daten, Public Key (im Falle eines Dokumentes mit auslesbarem Chip oder für Zugriff auf zentrale oder dezentrale Datenbanken) und/oder Prüfsummen, und biometrische Daten, wie Photo, Fingerabdruck, Venenmuster beispielsweise der Hand oder eines Fingers, Iris und/oder Retina. Es handelt sich vorzugsweise um eine das Dokument und/oder den Dokumententräger ein-eindeutig identifizierende Zeichenfolge. Diese Zeichenfolge kann aber auch eine in dem Dokument nicht anders dargestellte Zeichenfolge sein. Es können auch mehrere Muster vorgesehen sein, die einander (lateral) überlagern können und dennoch separat auslesbar sind, sei es durch die detektierte Lumineszenzwellenlänge, sei es durch die gemessene Abklingzeit. Es können selbstverständlich aber auch mehrere Muster, die einander nicht (lateral) überlagern, vorgesehen sein. In beiden Fällen sind insbesondere Kombinationen von Dokumententyp-spezifischen Mustern und Individualmuster möglich und bevorzugt.

Der Begriff des Wert- und/oder Sicherheitsdokumentes umfasst im Rahmen der Erfindung insbesondere Personalausweise, Reisepässe, ID-Karten, Zugangskontrollausweise, Visa, Steuerzeichen, Tickets, Führerscheine, Kraftfahrzeugpapiere, Banknoten, Schecks, Postwertzeichen, Kreditkarten, beliebige Chipkarten und Haftetiketten (z.B. zur Produktsicherung). Solche Sicherheits- und/oder Wertdokumente weisen typischerweise ein Substrat, eine Druckschicht und optional eine transparente Deckschicht auf. Ein Substrat ist eine Trägerstruktur, auf welche die Druckschicht mit Informationen, Bildern, Mustern und dergleichen aufgebracht wird. Als Materialien für ein Substrat kommen alle fachüblichen Werkstoffe auf Papier- und/oder Kunststoffbasis in Frage.

Die physikalischen Zusammenhänge der Erfindung sind folgend dargestellt. Die Koeffizienten der spontanen Emission (A) und induzierten Absorption (B) hängen nach Einstein zusammen: $A = \left(8⁢πh⁢{υ}^{3}/{c}^{3}\right) * B$

B ist weiterhin gegeben durch: $B = {{μ}_{EA}}^{2} / \left(6⁢{ε}_{0} {\left(h/2⁢π\right)}^{2}\right)$

Hierbei ist µ_{EA} das Übergangsdipolmoment des betrachteten Übergangs, welches gegeben ist als: ${μ}_{EA} = - {e}_{0} int \left(Ψ⁢{*}_{E}⁢{ r Ψ}_{A} dτ\right)$

Hierbei ist Ψ die betreffenden Wellenfunktion des Grundzustandes A sowie des angeregten Zustandes E, und r ist die räumliche Koordinate. dτ ist das Zeitdifferential. "int" steht für das Integralzeichen. Zusammen gefasst ergibt sich: $\begin{matrix}A & = \left(8⁢πh⁢{υ}^{3}⁢{{μ}_{EA}}^{2}\right) / \left(6⁢{ε}_{0} {\left(h/2⁢π\right)}^{2}⁢{c}^{3}\right) \\ & = \left(\left(8⁢πh⁢{υ}^{3}⁢{{e}_{0}}^{2}\right)/\left(6⁢{ε}_{0} {\left(h/2⁢π\right)}^{2}⁢{c}^{3}\right)\right) * {\left(int\left(Ψ⁢{*}_{E} r {Ψ}_{A} dτ\right)\right)}^{2}\end{matrix}$

Wichtig für das Verständnis der Erfindung ist die vorstehende Proportionalität zwischen A und (int(Ψ^{*}_{E} r Ψ_{A} dτ))². In Formeln sind h das Planck' sche Wirkungsquantum, c die Lichtgeschwindigkeit, ε₀ die Dielektrizitätskonstante, υ die Frequenz, und r der Abstand. Sofern Vektoren zu addieren oder multiplizieren sind, sind deren Beträge gemeint.

Der Einstein-Koeffizient der spontanen Emission ist somit dem Quadrat des Überlappungsintegrals proportional. Wendet man diese Erkenntnis auf Halbleiterkontakte aus verschiedenen Halbleitern an, so ergeben sich die anhand der Figuren 1a und 1b dargestellten Zusammenhänge.

Figur 1a zeigt einen Typ I Kontakt zwischen Halbleitermaterialien A und B, wobei die Abzisse eine Ortskoordinate und die Ordinate die Energie ist. Die durchgezogene Linien zeigen die Verläufe des Leitungsbandes (CB, conduction band) und des Valenzbandes (VB, valence band). Man erkennt, dass im Halbleitermaterial B das Leitungsband und das Valenzband jeweils mit verschiedenen Vorzeichen gegenüber dem Leitungsband und dem Valenzband des Halbleitermaterial des Halbleitermaterial A energieverschoben sind. Die Bandlücke ist im Bereich des Halbleiters B am kleinsten. Die Wellenfunktionen Ψ (gestrichelte Linien) weisen im Bereich des Halbleitermaterials B, also ortsnah zueinander, einen Extremwert auf, so dass das Überlappungsintegral maximal ist.

Figur 1b zeigt einen Typ II Kontakt zwischen Halbleitermaterialien A und B in analoger Darstellung. Im Halbleitermaterial B sind hier das Leitungsband und das Valenzband jeweils mit gleichen Vorzeichen gegenüber dem Leitungsband und dem Valenzband des Halbleitermaterial des Halbleitermaterial A energieverschoben. Man erkennt, dass die Extremwerte der Wellenfunktionen Ψ räumlich voneinander getrennt sind, nämlich einerseits im Halbleitermaterial A (GS) und andererseits im Halbleitermaterial B (ES), was für Typ II Halbleiterkontakte charakteristisch ist. Auf Grund der räumlichen Distanz der Wellenfunktionsextrema ergibt sich eine geringere Wahrscheinlichkeit der spontanen Emission mit der unmittelbaren Folge der Verlängerung der Abklingzeit der Lumineszenz gegenüber dem Halbleitersystem mit Typ I Kontakt.

Diese Zusammenhänge lassen sich, wie in der Figur 1c gezeigt, zudem noch dadurch verstärken, dass zwischen den Halbleitermaterialen A und B eine Trennschicht C angeordnet wird, wobei die Energie dessen Leitungsbandes näher bei dem Leitungsband des Halbleitermaterials A und die Energie dessen Valenzbandes näher bei dem Valenzband des Halbleitermaterials B liegt. Die Extremwerte der Wellenfunktionen Ψ sind dadurch noch weiter räumlich voneinander angeordnet, so dass es zu einer weiteren Verringerung der Wahrscheinlichkeit der spontanen Emission und folglich zu einer weiteren Verlängerung der Abklingzeit kommt.

Aus den vorstehenden Zusammenhängen ergibt sich, dass bei einem erfindungsgemäß eingesetzten Halbleiterkontaktsystem des Typs II die Abklingzeit nach definierten Vorgaben gleichsam maßgeschneidert werden kann, und zwar durch die Wahl der jeweiligen Bandlücken der beiden Halbleitermaterialien bzw. der Abstände der jeweiligen Valenzbänder und Leitungsbänder zueinander und/oder durch Einrichtung einer Trennschicht und über Variation deren Dicke. Eine gemessene Abklingzeit ist hochspezifisch für das für ein Sicherheitsmerkmal eingesetzte Halbleitermaterial.

Hinzu kommt, dass durch Anlegung eines Potentials zwischen den Halbleitermaterialien A und B gleichsam eine Modulation der Abklingzeit (und im übrigen auch der Emissionswellenlänge) eingerichtet werden kann. Dies erlaubt es zusätzlich dynamisch die Abklingzeit zu überprüfen, nämlich einerseits ohne Potential und andererseits mit Potential und neben der Abklingzeit selbst auch eine solchermaßen bestimmte Differenz von Abklingzeiten zur Verifizierung zu verwenden. Denn die Differenz der Abklingzeiten wird wiederum von den gewählten Materialien für Halbleiterschichten und ggf. Trennschicht abhängen und hierfür spezifisch sein. Hierzu wird ergänzend auf die Ausführungsbeispiele verwiesen.

Der Begriff des Halbleiterteilbereiches bezeichnet einen Teilbereich eines erfindungsgemäßen Sicherheits- und/oder Wertdokumentes, welcher durch einen Typ II Halbleiterkontakt gebildet ist. Dabei kann es sich in der Aufsicht auf das Sicherheits- und/oder Wertdokument um eine makroskopische Struktur, beispielsweise in der Größenordnung von 1 mm² und mehr handeln. Als Teilbereich sind aber auch mikroskopische Strukturen, insbesondere Mikro- bzw. Nanopartikel, handeln, wie an anderer Stelle beschrieben.

Ein solcher Halbleiterteilbereich eines erfindungsgemäßen Sicherheits- und/oder Wertdokumentes ist dadurch herstellbar, dass A) auf einem Substrat optional eine erste Barriereschicht vorzugsweise epitaktisch aufgewachsen wird, B) auf die Barriereschicht eine erste Halbleiterschicht aus einem ersten Halbleitermaterial vorzugsweise epitaktisch aufgewachsen wird, C) optional auf der ersten Halbleiterschicht eine Trennschicht aus einem Trennschichthalbleitermaterial vorzugsweise epitaktisch aufgewachsen wird, D) auf die erste Halbleiterschicht oder die Trennschicht eine zweite Halbleiterschicht aus einem zweiten Halbleitermaterial vorzugsweise epitaktisch aufgewachsen wird, E) optional auf der zweiten Halbleiterschicht eine zweite Barriereschicht vorzugsweise epitaktisch aufgewachsen wird, F) optional die in den Stufen A) bis E) erhaltene Schichtstruktur unter Erhalt der Schichtstruktur durch Teilung in Richtungen senkrecht zu den Ebenen der Schichtstruktur in Partikel zerteilt werden, wobei das erste Halbleitermaterial und das zweite Halbleitermaterial mit der Maßgabe ausgewählt und erforderlichenfalls dotiert sind, dass das Valenzband sowie das Leitungsband des zweiten Halbleitermaterials gegenüber dem Valenzband und dem Leitungsband des ersten Halbleitermaterial jeweils mit dem gleichen Vorzeichen energetisch verschoben sind, und wobei das Trennschichthalbleitermaterial ein Leitungsband, welches energetisch näher beim Leitungsband des ersten Halbleitermaterials liegt, und ein Valenzband aufweist, welches energetisch näher beim Valenzband des zweiten Halbleitermaterials liegt, oder umgekehrt.

Die Herstellung der Schichten, insbesondere der epitaktischen Schichten kann in fachüblicher Weise erfolgen. In Frage kommen beispielsweise insbesondere MBE (Molecular Beam Epitaxy) und MOVPE (Metal-Organic Vapor Phase Epitaxy). Diese Methoden mit den zu verwendenden Apparaturen, einzusetzenden Stoffen, sowie Abscheidungsbedingungen nach Maßgabe der Zusammensetzung einer gewünschten Halbleiterschicht sind dem Fachmann der Halbleitertechnologie gut bekannt und brauchen hier nicht näher erläutert zu werden. Ggf. können eine oder mehrere der Halbleiterschichten, beispielsweise die Barriereschichten, dotiert sein. Dabei ist ein n-dotierter Halbleiter ein Halbleiter, in welchem die elektrische Leitung über Elektronen aufgrund von Donatoratomen mit überschüssigen Valenzelektronen erfolgt. Für die n-Dotierung von Silicium kommen beispielsweise in Frage Stickstoff, Phosphor, Arsen und Antimon. Für die n-Dotierung von GaP- oder (AlGa)P-Halbleitern kommen beispielsweise in Frage Silicium und Tellur. Bei einem p-dotierten Halbleiter erfolgt die elektrische Leitung über Löcher durch Einbau von Akzeptoratomen. Für Silicium kommen als Akzeptoren in Frage Bor, Aluminium, Gallium und Indium. Für GaP oder (AlGa)P kommen in Frage Akzeptoren wie beispielsweise Magnesium, Zink oder Kohlenstoff.

Alternativ können erfindungsgemäße Partikel gemäß den vorstehend genannten Literaturstellen in Lösung synthetisiert werden.

Der Begriff eines Kontaktes zwischen der ersten Halbleiterschicht und der zweiten Halbleiterschicht bezeichnet dabei die flächige Verbindung solcher Schichten entweder unmittelbar oder unter Zwischenschaltung einer Trennschicht oder mehrerer miteinander unmittelbar verbundenen Trennschichten aus verschiedenen Trennschichthalbleitermaterialien.

Die Schichtdicken der ersten und zweiten Halbleiterschichten sowie ggf. der Barriereschichten sind unkritisch und können im Bereich von 0,1 nm bis 1 mm liegen, betragen jedoch vorzugsweise zwischen 5 nm und 10 µm. Die Schichtdicke der Trennschicht bzw. die Summe der Dicken mehrerer Trennschichten ist demgegenüber eher klein zu halten und sollte im Bereich von 0,1 bis 100 nm, vorzugsweise im Bereich von 0,5 bis 50 nm, insbesondere im Bereich von 0,5 bis 20 nm, liegen.

Im Rahmen der Erfindung kann der Halbleiterteilbereich in verschiedenster Weise ausgebildet werden.

In einer besonders einfachen Variante der Erfindung sind Halbleiterteilbereiche als Halbleiterpartikel ausgebildet, welche in dem Sicherheits- und/oder Wertdokument oder an dessen Oberfläche angeordnet ist. Die Partikel sind in der einfachsten Ausführungsform nicht elektrisch kontaktiert, Elektrolumineszenz kann nicht stattfinden. Dies kann durch Einbau in ein Substrat, beispielsweise aus Papier oder Kunststoff, in eine auf dem Substrat angebrachte Druckschicht, beispielsweise im Rahmen einer Tinte, und/oder oder in eine auf der Druckschicht Deckschicht, beispielsweise aus einem transparenten Kunststoff, erfolgen. Verfahrenstechnisch besonders bevorzugt ist es, wenn eine Vielzahl von Halbleiterpartikel in einer in oder auf das Sicherheits- und/oder Wertdokument ein- oder aufgebrachten Bedruckungstinte eingerichtet bzw. eingemischt sind, da dann der gesamte Produktionsprozess sich von herkömmlichen Produktionsprozessen nur dadurch unterscheidet, dass eine um die erfindungsgemäßen Halbleiterpartikel ergänzte Tinte verarbeitet wird. Diese Variante der Erfindung ist bei praktisch allen in Frage kommenden Sicherheits- und/oder Wertdokumenten einsetzbar.

Eine technologisch aufwändigere Variante ist dadurch gekennzeichnet, dass der Halbleiterteilbereich elektrische Kontakte umfasst, die einerseits mit der ersten Halbleiterschicht und andererseits mit der zweiten Halbleiterschicht verbunden sind, beispielsweise mittels der Barriereschichten, wobei die elektrischen Kontakte jeweils mit elektrischen Kontaktfeldern elektrisch verbunden sind, welche im Bereich der Oberfläche des Sicherheits- und/oder Wertdokumentes angebracht sind. Hiermit läßt sich durch Beaufschlagung mit einem Potential die vorstehend beschriebene Modulation der Abklingzeit durchführen. Diese Variante wird sich vor allem für Sicherheits- und/oder Wertdokumente empfehlen, welche ohnehin ein Kontaktfeld, beispielsweise für einen Chip, enthalten, wie beispielsweise Chipkarten, Ausweise, Pässe und dergleichen. An Stelle der elektrischen Kontakte können auch leitende Schichten, welche einen Kondensator bilden, eingerichtet sein, wozu im Detail auf folgende Ausführungen verwiesen wird. Bei dieser Variante sind die Kontaktfelder typischerweise nicht zur Anregung von Elektrolumineszenz bestimmt bzw. Elektrolumineszenz findet bei Anlegung einer Potentialdifferenz nicht statt.

Ein typischerweise im Rahmen der Erfindung eingesetzter Halbleiterteilbereich weist eine Abklingzeit bzw. Abklingdauer der Lumineszenz von 1 bis 100.000 ns, vorzugsweise von 10 bis 10.000 ns, auf. Als Abklingzeit ist die Zeit bezeichnet, die zwischen der Anfangsintensität der Lumineszenz unmittelbar nach Ende der Anregung und dem Abfall der Intensität der Lumineszenz auf 1/e der Anfangsintensität verstreicht. Alternativ kann die Abklingzeit auch die Zeit des Abfalls auf 1/10 der Anfangsintensität sein; beide Werte unterscheiden sich um einen Faktor von ca. 2,3. Die Abklingzeit kann entweder selektiv für eine definierte Wellenlänge gemessen werden, oder nicht-wellenlängenselektiv.

Im Rahmen der Erfindung können die erste Halbleiterschicht und die zweite Halbleiterschicht grundsätzlich aus beliebigen Halbleiterwerkstoffen, ggf. dotiert, gebildet werden, wobei die Auswahl und Zusammensetzung mit der Maßgabe erfolgt, dass ein Typ II Halbleiterkontakt entsteht. Insbesondere geeignet sind alle Typ II Halbleiterkontakte, welche aus dem technologischen Bereich der Quantum Well Strukturen in vielfältigen Varianten bekannt sind. Die Schichten dieser Kontakte sind meist aus Gruppen III/V oder II/VI Halbleitern gebildet. Als Gruppe III Elemente kommen dabei neben Ga auch B, Al und In in Frage. Als Gruppe V Elemente kommen neben As auch N, P und Sb in Frage. Oft kommen verschiedene Elemente der jeweiligen Gruppen in einer Schicht zur Anwendung, wodurch sich auch gewünschte Bandstrukturen der Schichten durch Variation der Stöchoimetrie verschiedener Gruppe III Elemente einerseits und/oder verschiedener Gruppe V Elemente andererseits modellieren lassen, wozu auf Fachliteratur für Gruppen III/V Halbleiter verwiesen wird. Analoges gilt für die Komponenten der Trennschicht und/oder der Barriereschicht(en), wobei eine Barriereschicht im wesentlichen die gleiche Funktion, wie in Quantum Well Strukturen ausüben kann und im übrigen auch leitfähig, beispielsweise durch Dotierung, sein und so auch einer elektrischen Kontaktierung dienen kann.

Die Erfindung betrifft des Weiteren eine Tinte zur Bedruckung eines Substrates eines Sicherheits- und/oder Wertdokumentes enthaltend Partikel mit zumindest zwei Halbleiterschichten, welche ein Typ II Halbleiterkontaktsystem bilden. Die weiteren Bestandteile erfindungsgemäßer Tinten stimmen mit den Bestandteilen von aus dem Stand der Technik bekannten Tinten überein und umfassen typischerweise die fachüblichen weiteren Komponenten von Farben oder Tinten, wie etwa Binder, Penetrationsmittel, Stellmittel, Biozide, Tenside, Puffersubstanzen, Lösungsmittel (Wasser und/oder organische Lösungsmittel), Füllstoffe, Pigmente, Farbstoffe, Effektpigmente, Antischaummittel, Antiabsetzmittel, UV-Stabilisatoren, etc. Geeignete Farb- und Tintenformulierungen für verschiedene Druckverfahren sind dem Durchschnittsfachmann aus dem Stand der Technik wohl bekannt und erfindungsgemäß eingesetzte Partikel werden insofern an Stelle oder zusätzlich zu konventionellen Farbstoffen bzw. Pigmenten beigemischt. Der Anteil der Partikel in der Tinte kann im Bereich von 0,01 bis 50 Gew.-%, vorzugsweise von 0,01 bis 10 Gew.-%, höchstvorzugsweise von 0,1 bis 2 Gew.-%, bezogen auf das Gesamtgewicht der Tinte, betragen. Die Partikel können eine maximale räumliche Erstreckung von 0,001 bis 100 µm, vorzugsweise von 0,01 bis 20 µm, im Falle von Tintenstrahltinten von 0,001 bis 0,1 µm oder 1 µm, aufweisen. Die maximale räumliche Erstreckung bezeichnet die Länge jener geraden Verbindung zwischen zwei Punkten der Oberfläche eines Partikels, die für das Partikel maximal ist.

Als Druckverfahren zum Aufbringen der Druckschicht mit einer erfindungsgemäßen Tinte auf das Substrat sind die dem Fachmann gut vertrauten Verfahren des Tief-, Hoch-, Flach-, und Durchdrucks geeignet. Es kommen beispielsweise in Frage: Stichtiefdruck, Rastertiefdruck, Flexodruck, Letterset, Offset oder Siebdruck. Darüber hinaus sind, Digitaldruckverfahren, wie Thermotransferdruck, Tintenstrahldruck oder Thermosublimationsdruck geeignet.

Die Erfindung betrifft des Weiteren ein Verfahren zur Herstellung eines erfindungsgemäßen Sicherheits- und/oder Wertdokumentes, wobei ein Halbleiterteilbereich, welcher zumindest eine erste Halbleiterschicht und eine zweite Halbleiterschicht umfasst, welche ein Typ II Halbleiterkontaktsystem bilden, in eine Substrat des Sicherheits- und/oder Wertdokumentes eingebracht oder auf dessen Oberfläche aufgebracht wird, und wobei die erste Halbleiterschicht mit einem ersten elektrischen Kontaktfeld elektrisch kontaktiert wird und wobei die zweite Halbleiterschicht mit einem zweiten elektrischen Kontaktfeld elektrisch kontaktiert wird. Im einfachsten Fall wird das Substrat des Sicherheits- und/oder Wertdokumentes mit einer erfindungsgemäßen Tinte bedruckt.

Generell kann die Erfindung in der Ausführungsform mit Potentialdifferenzanlegung zwischen der ersten Halbleiterschicht und der zweiten Halbleiterschicht alternativ so ausgeführt werden, dass an Stelle einer Kontaktierung der besagten Halbleiterschichten, diese zwischen zwei elektrisch leitenden und gegenüber den Halbleiterschichten elektrisch isolierten Schichten angeordnet sind. Diese elektrisch leitenden Schichten sind dann jeweils mit den elektrischen Kontaktfeldern kontaktiert. Dadurch wird ein Kondensator geschaffen, in dessen Feld (bei Anlegung einer Potentialdifferenz and die beiden elektrisch leitenden Schlichten) sich die Halbleiterschichten befinden und folglich entsprechende Felder an der Grenzschicht zwischen den Halbleiterschichten entstehen.

Die Erfindung betrifft des Weiteren ein Verfahren zur Verifizierung eines erfindungsgemäßen Sicherheits- und/oder Wertdokumentes, wobei das Sicherheits- und/oder Wertdokument mit einer Lichtstrahlung bestrahlt wird, deren Energie zur Anregung der Lumineszenz des Halbleiterteilbereiches ausreicht, wobei die Abklingdauer der angeregten Lumineszenz gemessen und mit einem ersten Abklingdauerreferenzwert verglichen wird. Messungen der Abklingdauer sind mit fachüblichen Geräten durchführbar, wozu lediglich beispielhaft auf die Ausführungsbeispiele verwiesen wird.

In einer Weiterbildung des vorstehenden Verfahrens zur Verifizierung eines Sicherheits- und/oder Wertdokument mit elektrisch kontaktiertem Halbleiterteilbereich wird an das erste elektrische Kontaktfeld und das zweite elektrische Kontaktfeld eine definierte Potentialdifferenz angelegt, wobei das Sicherheits- und/oder Wertdokument mit einer Lichtstrahlung bestrahlt wird, deren Energie zur Anregung der Lumineszenz des Halbleiterteilbereiches ausreicht, und wobei die Abklingdauer der angeregten Lumineszenz gemessen und mit einem zweiten Abklingdauerreferenzwert verglichen wird. Geeignet sind Potentialdifferenzen, die im Bereich des Kontaktes Feldstärken im Bereich von 0,1 bis 100.000 oder 10.000 kV/cm, vorzugsweise 5 bis 200 kV/cm, erzeugen. Zusätzlich kann die Abklingdauer der angeregten Lumineszenz ohne Anlegung einer Potentialdifferenz gemessen werden, wobei die Differenz der gemessenen Abklingdauern ohne und mit Anlegung des Potentials mit einem Abklingdauerdifferenz-Referenzwert verglichen wird. Die anzulegende Potentialdifferenz ist definiert und deren Wert ist dem Sicherheitsmerkmal sowie ggf. dem Abklingdauerdifferenz-Referenzwert zugeordnet. Die Messung der Abklingdauer kann bei verschiedenen Potentialdifferenzen wiederholt werden, um die Sicherheit der Verifikation zu erhöhen.

Die Anregung der Lumineszenz kann im Rahmen der Erfindung nicht nur mit einer Strahlung, deren Energie gleich oder größer als die Energiedifferenz der beiden Luminszenzzustände ist, erfolgen, sondern auch mit einer Strahlung, deren Energie niedriger als diese Energiedifferenz ist. Dann kann die Anregung durch Zwei- oder Mehr-Photonen-Anregung bzw. Upconversion in fachüblicher Weise erfolgen.

Im Folgenden wird die Erfindung anhand von lediglich Ausführungsformen darstellenden Beispielen näher erläutert.

### Beispiel 1: ein erfindungsgemäß eingesetzter Typ II Halbleiterkontakt

Eine erste Halbleiterschicht A ist aus InAs_{0.43}P_{0.57} in einer Dicke von 9,0 mm gebildet (stöchiometrischen Indizes der Gruppe III und Gruppe V Elemente addieren sich jeweils zu 1). Es handelt sich um eine Schicht für Elektronen. Die Bandenergie des Leitungsbandes ist -8,295 eV. Die Bandenergie für schwere Löcher im Valenzband ist -9,220 eV. Die Bandenergie für leichte Löcher im Valenzband ist - 9,307 eV.

Eine zweite Halbleiterschicht ist aus In_{0.53}Ga_{0.47}As_{0.71}P_{0.29} in einer Dicke von 12,0 nm gebildet. Es handelt sich um eine Schicht für Löcher. Die Bandenergie des Leitungsbandes ist -8,169 eV. Die Bandenergie für schwere Löcher ist -9,178 eV. Die Bandenergie für leichte Löcher ist -9,105 eV.

Beidseitig der vorstehenden Struktur sind Barriereschichten aus In0.73Ga0.27As0.49P0.51 mit einer Dicke von 30 nm eingerichtet. Die Bandenergie des Leitungsbandes ist -8,173 eV. Die Bandenergie für schwere Löcher ist -9,228 eV. Die Bandenergie für leichte Löcher ist -9,206 eV.

Figur 2 zeigt eine schematische Darstellung der normalisierten Wellenfunktionen Ψ. Man erkennt, dass die jeweiligen Maxima räumlich getrennt sind, was zu einer gegenüber Lumineszenz in Typ I Kontakten verlängerten Abklingzeit führt.

### Beispiel 2: Veränderung der Abklingzeit durch Anlegung eines Potentials an den Typ II Kontakt aus Beispiel 1

In der Figur 3 sind die normalisierten Wellenfunktionen Ψ dargestellt, wie sie sich aus der Anlegung von Potentialen ergeben, die in Feldern im Kontaktbereich von -100 kV/cm (a), -50 kV/cm (b), +50 kV/cm (c) und +100 kV/cm (d) ergeben. Man erkennt, dass die räumliche Trennung der Maxima mit der Feldstärke und somit mit dem angelegten Potential variiert und steuerbar ist, mit der Folge, dass auch die Abklingzeiten variierbar und steuerbar sind. Einer definierten Feldstärke bzw. Potentialdifferenz kann eine spezifische Verschiebung der Abklingzeit zugeordnet werden.

### Beispiel 3: Messung von Abklingzeiten am Typ II Kontakt GaAs/AlAs

Es werden die Abklingzeiten der Lumineszenz bei einem Typ II Kontaktsystem aus undotiertem GaAs.und AlAS (ohne Trennschicht) untersucht. X_{z} Excitonen werden mit einem YAG:Nd Pulslaser einer Wellenlänge von 532 nm mit einer Pulsdauer von 15 µs angeregt. X_{xy} Excitonen werden mit einem N₂ Laser einer Wellenlänge von 337 nm und einer Pulsdauer von 0,15 µs angeregt. Die Lumineszenz wird mittels eines Doppelgittermonochromators mit einem Photomultipier als Detektor gemessen. Die Abklingzeitmessungen bzw. Lebensdauermessungen werden mittels der zeitkorrelierten Einzelphotonen-Zähltechnik durchgeführt. Die Intensität der Lumineszenz aufgrund der X_{z} Excitonen nimmt innerhalb von ca. 5,5 µs auf 1/10 der Anfangsintensität ab. Die Intensität der X_{xy} Excitonen nimmt innerhalb von ca. 950 µs auf 1/10 der Anfangsintensität ab.

In entsprechender Weise lassen sich die Abklingzeiten unter Anlegung eines Potentials zwischen der GaAs und der AlAs Schicht messen, wobei dann eine Erhöhung oder Erniedrigung des Abklingzeiten, je nach Polarität und Höhe des Potentials festgestellt werden kann. Dann ist es auch möglich, die Differenz der Abklingzeiten mit und ohne Potentialanlegung zu bestimmen.

### Beispiel 4: Herstellung einer erfindungsgemäßen Tinte

Für den Tintenstrahldruck eines Sicherheitsmerkmales in roter Farbe in einen Pass werden die folgenden Komponenten miteinander gemischt und homogenisiert:
20,0 Gew.-% Cartasol Rot K-3B flüssig,
40,6 Gew.-% Milchsäure (80 %ig),
19,6 Gew.-% Ethandiol (Ethylenglykol),
1,6 Gew.-% Wasser,
16,7 Gew.-% Ethylenglykol-Monobutylether,
0,2 Gew.-% Parmetol A26,
1,3 Gew.-% Natrium-Lactat Lösung (50%ig).

Der Gesamtgehalt an Wasser unter Berücksichtigung des mit dem Cartasol mit eingebrachten Wassers liegt bei 30 Gew.-%, bezogen auf die Gesamtmenge an Tinte. Durch den Einsatz von Cartasol ist zudem 1 Gew.-% Essigsäure, bezogen auf die Gesamtmenge an Tinte, enthalten.

Der so hergestellten konventionellen Tinte werden 0,1 Gew.-%, bezogen auf die Gesamtmenge an Tinte, an Partikel einer maximalen räumlichen Ausdehnung von 0,1 µm mit einem Typ II Halbleiterkontakt gemäß Beispiel 1 beigemischt und die Tinte wird homogenisiert.

### Beispiel 5: Verifizierung eines erfindungsgemäßen Sicherheits- und/oder Wertdokumentes

Ein Sicherheits- und/oder Wertdokument mit einem Sicherheitsmerkmal mit erfindungsgemäßen Halbleiterteilbereichen, beispielsweise als Partikel im Rahmen einer Bedruckung mit einer Tinte nach Beispiel 4, wird mit einer UV Anregungsstrahlung bestrahlt und einer Abklingzeitmessung analog dem Beispiel 3 unterworfen. Die gemessene Abklingzeit wird mit einer Referenzabklingzeit verglichen, welche zuvor an einem Referenz-Sicherheitsmerkmal gemessen wurde. Bei Überschreiten einer Differenz der gemessenen Abklingzeit zu der Referenzabklingzeit über ein definiertes zulässiges Abweichungsfenster hinaus (welches im wesentlichen durch die apparativen Messfehlertoleranzen bestimmt ist), wird das Sicherheits- und/oder Wertdokument als gefälscht qualifiziert und eingezogen.

### Beispiel 6: Verifizierung eines anderen erfindungsgemäßen Sicherheits- und/oder Wertdokumentes

Ein Sicherheits- und/oder Wertdokument, welches ein Sicherheitsmerkmal mit einem erfindungsgemäß eingesetzten Typ II Halbleiterkontakt enthält, wobei die Halbleitermaterialen des Halbleiterkontaktes jeweils mit elektrischen Kontaktfeldern verbunden sind, wird mit einer UV Anregungsstrahlung bestrahlt und die Abklingzeit wird gemessen. Sodann wird an die elektrischen Kontaktfelder eine Spannung, beispielsweise 0,5 V, angelegt und die Messung der Abklingzeit wiederholt.

Zunächst wird ein Vergleich der Abklingzeit ohne Spannung mit der Referenzabklingzeit gemäß Beispiel 5 durchgeführt. Dann werden die Abklingzeiten beider Messungen voneinander subtrahiert und die erhaltene Differenz gemessener Abklingzeiten wird mit einer Referenzdifferenz analog des vorstehenden Vergleiches verglichen.

Bei Überschreiten einer Differenz der gemessenen Abklingzeit zu der Referenzabklingzeit über ein definiertes zulässiges Abweichungsfenster hinaus und/oder bei Überschreiten der Differenz der Differenz der Abklingzeiten zu der Referenzdifferenzabklingzeit über ein definiertes zulässiges zweites Abweichungsfenster hinaus, wird das Sicherheits- und/oder Wertdokument als gefälscht qualifiziert und eingezogen.

## Patentansprüche

1. Sicherheits- und/oder Wertdokument enthaltend ein Sicherheitsmerkmal mit einem Halbleiterteilbereich, welcher zumindest eine erste Halbleiterschicht und eine zweite Halbleiterschicht umfasst, welche miteinander kontaktiert sind und ein Typ II Halbleiterkontaktsystem bilden.

2. Sicherheits- und/oder Wertdokument nach Anspruch 1, wobei der Halbleiterteilbereich dadurch herstellbar ist, dass
A) auf einem Substrat eine erste Barriereschicht aufgewachsen wird,
B) auf die Barriereschicht eine erste Halbleiterschicht aus einem ersten Halbleitermaterial aufgewachsen wird,
C) optional auf der ersten Halbleiterschicht eine Trennschicht aus einem Trennschichthalbleitermaterial aufgewachsen wird,
D) auf die erste Halbleiterschicht oder die Trennschicht eine zweite Halbleiterschicht aus einem zweiten Halbleitermaterial aufgewachsen wird,
wobei das erste Halbleitermaterial und das zweite Halbleitermaterial mit der Maßgabe ausgewählt und erforderlichenfalls dotiert sind, dass das Valenzband sowie das Leitungsband des zweiten Halbleitermaterials gegenüber dem Valenzband und dem Leitungsband des ersten Halbleitermaterial jeweils mit dem gleichen Vorzeichen verschoben sind, und wobei das Trennschichthalbleitermaterial ein Leitungsband, welches näher beim Leitungsband des ersten Halbleitermaterials liegt, und ein Valenzband aufweist, welches näher beim Valenzband des zweiten Halbleitermaterials liegt, oder umgekehrt.

3. Sicherheits- und/oder Wertdokument nach einem der Ansprüche 1 oder 2, wobei der Halbleiterteilbereich als zumindest ein Halbleiterpartikel ausgebildet ist, welches in dem Sicherheits- und/oder Wertdokument oder auf dessen Oberfläche angeordnet ist.

4. Sicherheits- und/oder Wertdokument nach Anspruch 3, wobei eine Vielzahl von Halbleiterpartikel in einer in oder auf das Sicherheits- und/oder Wertdokument ein- oder aufgebrachten Bedruckungstinte eingerichtet sind.

5. Sicherheits- und/oder Wertdokument nach Anspruch 1 oder 2,
wobei entweder der Halbleiterteilbereich elektrische Kontakte umfasst, die einerseits mit der ersten Halbleiterschicht und andererseits mit der zweiten Halbleiterschicht verbunden sind, wobei die elektrischen Kontakte jeweils mit elektrischen Kontaktfeldern verbunden sind, welche im Bereich der Oberfläche des Sicherheits- und/oder Wertdokumentes angebracht sind.

6. Sicherheits- und/oder Wertdokument nach Anspruch 1 oder 2,
wobei der Halbleiterteilbereich zwischen zwei elektrisch leitenden Schichten angeordnet ist, welche jeweils einen elektrischen Kontakt aufweisen, wobei die elektrischen Kontakte jeweils mit elektrischen Kontaktfeldern verbunden sind, welche im Bereich der Oberfläche des Sicherheits- und/oder Wertdokumentes angebracht sind.

7. Sicherheits- und/oder Wertdokument nach Anspruch 1 oder 2,
wobei der Halbleiterteilbereich zwischen zwei elektrischen Kontaktfeldern, welche im Bereich der Oberfläche des Sicherheits- und/oder Wertdokumentes angebracht sind, angeordnet ist.

8. Sicherheits- und/oder Wertdokument nach einem der Ansprüche 1 bis 7, wobei die erste Halbleiterschicht und die zweite Halbleiterschicht jeweils aus Gruppen III/V oder II/VI Halbleitern gebildet ist.

9. Tinte zur Bedruckung eines Substrates eines Sicherheits- und/oder Wertdokumentes, enthaltend Partikel mit zumindest zwei Halbleiterschichten, welche ein Typ II Halbleiterkontaktsystem bilden.

10. Tinte nach Anspruch 9, wobei die Partikel eine maximale räumliche Erstreckung von 0,001 bis 100 µm, vorzugsweise von 0,01 bis 20 µm, aufweisen.

11. Verfahren zur Herstellung eines Sicherheits- und/oder Wertdokumentes nach einem der Ansprüche 1 bis 8, wobei ein Halbleiterteilbereich, welcher zumindest eine erste Halbleiterschicht und eine zweite Halbleiterschicht umfasst, welche ein Typ II Halbleiterkontaktsystem bilden, in eine Substrat des Sicherheits- und/oder Wertdokumentes eingebracht oder auf dessen Oberfläche aufgebracht wird, und wobei die erste Halbleiterschicht mit einem ersten elektrischen Kontaktfeld elektrisch kontaktiert wird und wobei die zweite Halbleiterschicht mit einem zweiten elektrischen Kontaktfeld elektrisch kontaktiert wird.

12. Verfahren zur Herstellung eines Sicherheits- und/oder Wertdokumentes nach einem der Ansprüche 1 bis 8, wobei ein Substrat des Sicherheits- und/oder Wertdokumentes mit einer Tinte nach Anspruch 9 oder 10 bedruckt wird.

13. Verfahren zur Verifizierung eines Sicherheits- und/oder Wertdokumentes nach einem der Ansprüche 1 bis 8, wobei das Sicherheits- und/oder Wertdokument mit einer Lichtstrahlung bestrahlt wird, deren Energie zur Anregung der Lumineszenz des Halbleiterteilbereiches ausreicht oder welche zur Anregung der Lumineszenz durch Zwei- oder Mehr-Photonen-Prozesse bzw. Upconversion geeignet ist, und wobei die Abklingdauer der angeregten Lumineszenz gemessen und mit einem ersten Abklingdauerreferenzwert verglichen wird.

14. Verfahren nach Anspruch 13 wenn rückbezogen auf Ansprüche 5-7, wobei an das erste elektrische Kontaktfeld und das zweite elektrische Kontaktfeld eine definierte Potentialdifferenz angelegt wird, wobei das Sicherheits- und/oder Wertdokument nach einem der Ansprüche 5 bis 8 mit einer Lichtstrahlung bestrahlt wird, deren Energie zur Anregung der Lumineszenz des Halbleiterteilbereiches ausreicht, und wobei die Abklingdauer der angeregten Lumineszenz gemessen und mit einem zweiten Abklingdauerreferenzwert verglichen wird.

15. Verfahren nach Anspruch 14, wobei zusätzlich die Abklingdauer der angeregten Lumineszenz ohne Anlegung einer Potentialdifferenz gemessen wird, und wobei die Differenz der gemessenen Abklingdauern ohne und mit Anlegung des Potentials mit einem Abklingdauerdifferenzreferenzwert verglichen wird.

## Claims

1. A security and/or valuable document containing a security feature which has a semiconductor section that comprises at least one first semiconductor layer and one second semiconductor layer, said two layers being in contact with each other and forming a type II semiconductor contact system.

2. The security and/or valuable document according to claim 1, wherein the semiconductor section can be manufactured by that
A) on a substrate, optionally a first barrier layer is grown,
B) on the barrier layer, a first semiconductor layer of a first semiconductor material is grown,
C) optionally, on the first semiconductor layer, a separating layer of a separating layer semiconductor material is grown,
D) on the first semiconductor layer or the separating layer, a second semiconductor layer of a second semiconductor material is grown,
wherein the first semi-conductor material and the second semiconductor material are selected and if necessary doped such that the valence band and the conduction band of the second semiconductor material compared to the valence band and the conduction band of the first semiconductor material are respectively displaced with the same sign, and wherein the separating layer semiconductor material comprises a conduction band being closer to the conduction band of the first semiconductor material, and comprises a valence band being closer to the valence band of the second semiconductor material, or vice versa.

3. The security and/or valuable document according to one of claims 1 or 2, wherein the semiconductor section is designed as at least one semiconductor particle that is arranged in the security and/or valuable document or on the surface thereof.

4. The security and/or valuable document according to claim 3, wherein a plurality of semiconductor particles are provided in a printing ink applied into or onto the security and/or valuable document.

5. The security and/or valuable document according to claim 1 or 2, wherein the semiconductor section comprises electrical contacts that are connected on the one hand with the first semiconductor layer and on the other hand with the second semi-conductor layer, the electrical contacts being respectively connected with electrical contact fields that are arranged in the area of the surface of the security and/or valuable document.

6. The security and/or valuable document according to claim 1 or 2, wherein the semiconductor section is arranged between two electrically conductive layers each comprising an electrical contact, the electrical contacts being respectively connected with electrical contact fields that are arranged in the area of the surface of the security and/or valuable document.

7. The security and/or valuable document according to claim 1 or 2, wherein the semiconductor section is arranged between two electrical contact fields that are arranged in the area of the surface of the security and/or valuable document.

8. The security and/or valuable document according to one of claims 1 to 7, wherein the first semiconductor layer and the second semiconductor layer are respectively formed of groups III/V or II/VI semiconductors.

9. An ink for printing on a substrate of a security and/or valuable document containing particles with at least two semiconductor layers forming a type II semiconductor contact system.

10. The ink according to claim 9, wherein the particles have a maximum spatial extension from 0.001 to 100 µm, preferably from 0.01 to 20 µm.

11. A method for producing a security and/or valuable document according to one of claims 1 to 8, wherein a semiconductor section comprising at least one first semiconductor layer and one second semi-conductor layer that form a type II semiconductor contact system, is introduced into a substrate of the security and/or valuable document or applied onto the surface thereof, and wherein the first semiconductor layer is brought in electrical contact with a first electrical contact field and wherein the second semiconductor layer is brought in electrical contact with a second electrical contact field.

12. The method for producing a security and/or valuable document according to one of claims 1 to 8, wherein a substrate of the security and/or valuable document is imprinted with an ink according to claim 9 or 10.

13. A method for verifying a security and/or valuable document according to one of claims 1 to 8, wherein the security and/or valuable document is irradiated with a light radiation, the energy of which is sufficient for exciting the luminescence of the semiconductor section or which is suitable for exciting the luminescence by two- or multiple-photon processes or up-conversion, and wherein the decay time of the excited luminescence is measured and compared with a first decay time reference value.

14. The method according to claim 13, when dependent on claims 5 to 7, wherein a defined potential difference is applied to the first electrical contact field and the second electrical contact field, wherein the security and/or valuable document according to one of claims 5 to 8 is irradiated with a light radiation, the energy of which is sufficient for exciting the luminescence of the semiconductor section, and wherein the decay time of the excited luminescence is measured and compared with a second decay time reference value.

15. The method according to claim 14, wherein in addition, the decay time of the excited luminescence is measured without applying a potential difference, and wherein the difference of the measured decay times without and with applying the potential is compared with a decay time difference reference value.

## Revendications

1. Document de sécurité et/ou de valeur contenant une caractéristique de sécurité pourvue d'une zone partielle à semi-conducteur qui comprend au moins une première couche de semi-conducteur et une seconde couche de semi-conducteur se trouvant en contact l'une avec l'autre et formant un système de contact à semi-conducteur du type II.

2. Document de sécurité et/ou de valeur selon la revendication 1, dans lequel la zone partielle à semi-conducteur peut être fabriquée par ce que
A) une première couche barrière est crûe sur un substrat,
B) une première couche de semi-conducteur en une première matière semi-conductrice est crûe sur la couche barrière,
C) optionnellement une couche de séparation en une matière semi-conductrice d'une couche de séparation est crûe sur la première couche de semi-conducteur,
D) une seconde couche de semi-conducteur en une seconde matière semi-conductrice est crûe sur la première couche de semi-conducteur ou la couche de séparation,
dans lequel la première matière semi-conductrice et la seconde matière semi-conductrice sont choisies et si nécessaire dopées de telle façon que la bande de valence et la bande de conduction de la seconde matière semi-conductrice en comparaison à la bande de valence et la bande de conduction de la première matière semi-conductrice soient respectivement déplacées avec le même signe, et dans lequel la matière semi-conductrice de la couche de séparation comprend une bande de conduction étant plus proche de la bande de conduction de la première matière semi-conductrice, et comprend une bande de valence étant plus proche de la bande de valence de la seconde matière semi-conductrice, ou vice-versa.

3. Document de sécurité et/ou de valeur selon une des revendications 1 ou 2, dans lequel la zone partielle à semi-conducteur est formée en tant qu'au moins une particule semi-conductrice qui est située dans le document de sécurité et/ou de valeur ou sur la surface de celui-ci.

4. Document de sécurité et/ou de valeur selon la revendication 3, dans lequel une pluralité de particules semi-conductrices est prévue dans une encre d'impression appliquée dans ou sur le document de sécurité et/ou de valeur.

5. Document de sécurité et/ou de valeur selon la revendication 1 ou 2, dans lequel la zone partielle à semi-conducteur comprend des contacts électriques qui sont liés d'un côté à la première couche de semi-conducteur et de l'autre côté à la seconde couche de semi-conducteur, les contacts électriques étant respectivement liés à des champs de contact électriques qui sont situés dans le domaine de la surface du document de sécurité et/ou de valeur.

6. Document de sécurité et/ou de valeur selon la revendication 1 ou 2, dans lequel la zone partielle à semi-conducteur est située entre deux couches électriquement conductrices chacune comprenant un contact électrique, les contacts électriques étant respectivement liés à des champs de contact électriques qui sont situés dans le domaine de la surface du document de sécurité et/ou de valeur.

7. Document de sécurité et/ou de valeur selon la revendication 1 ou 2, dans lequel la zone partielle à semi-conducteur est située entre deux champs de contact électriques qui sont situés dans le domaine de la surface du document de sécurité et/ou de valeur.

8. Document de sécurité et/ou de valeur selon une des revendications 1 à 7, dans lequel la première couche de semi-conducteur et la seconde couche de semi-conducteur sont respectivement formées de semi-conducteurs des groupes III/V ou II/VI.

9. Encre d'impression d'un substrat d'un document de sécurité et/ou de valeur contenant des particules avec au moins deux couches de semi-conducteur formant un système de contact à semi-conducteur du type II.

10. Encre selon la revendication 9, dans laquelle les particules ont une étendue spatiale maximale comprise entre 0,001 et 100 µm, de préférence entre 0,01 et 20 µm.

11. Procédé de fabrication d'un document de sécurité et/ou de valeur selon une des revendications 1 à 8, dans lequel une zone partielle à semi-conducteur comprenant au moins une première couche de semi-conducteur et une seconde couche de semi-conducteur qui forment un système de contact à semi-conducteur du type II, est introduite dans un substrat du document de sécurité et/ou de valeur ou appliquée sur la surface de celui-ci, et dans lequel la première couche de semi-conducteur est mise en contact électrique avec un premier champ de contact électrique et dans lequel la seconde couche de semi-conducteur est mise en contact électrique avec un second champ de contact électrique.

12. Procédé de fabrication d'un document de sécurité et/ou de valeur selon une des revendications 1 à 8, dans lequel un substrat du document de sécurité et/ou de valeur est imprimé par une encre selon la revendication 9 ou 10.

13. Procédé de vérification d'un document de sécurité et/ou de valeur selon une des revendications 1 à 8, dans lequel le document de sécurité et/ou de valeur est irradié par un rayonnement lumineux, l'énergie duquel est suffisante pour exciter la luminescence de la zone partielle à semi-conducteur ou qui est conçu pour exciter la luminescence par des processus à deux ou multiples photons ou conversion ascendante, et dans lequel le temps d'extinction de la luminescence excitée est mesuré et comparé avec une première valeur de référence du temps d'extinction.

14. Procédé selon la revendication 13, lorsqu'elle dépend des revendications 5 à 7, dans lequel une différence de potentiel définie est appliquée au premier champ de contact électrique et au second champ de contact électrique, dans lequel le document de sécurité et/ou de valeur selon une des revendications 5 à 8 est irradié par un rayonnement lumineux, l'énergie duquel est suffisante pour exciter la luminescence de la zone partielle à semi-conducteur, et dans lequel le temps d'extinction de la luminescence excitée est mesuré et comparé avec une deuxième valeur de référence du temps d'extinction.

15. Procédé selon la revendication 14, dans lequel en addition, le temps d'extinction de la luminescence excitée est mesuré sans appliquer une différence de potentiel, et dans lequel la différence des temps d'extinction mesurés sans et avec l'application du potentiel est comparée avec une valeur de référence de la différence du temps d'extinction.
